# NEUE EUROPÄISCHE PATENTSCHRIFT

(11) **EP 0 287 604 B2**
(45) Veröffentlichungstag und Bekanntmachung des Hinweises auf die Entscheidung über den Einspruch: **15.03.1995**
(45) Hinweis auf die Patenterteilung: 03.04.1991
(21) Anmeldenummer: 87906653.8
(22) Anmeldetag: 20.10.1987
(51) Int. Cl.: D01F 6/62, D01D 5/16, D02J 1/22

(54) **VERFAHREN ZUR HERSTELLUNG EINES GLATTEN POLYESTERFADENS UND POLYESTERFADEN HERGESTELLT NACH DEM VERFAHREN**
PROCESS FOR MANUFACTURING A SMOOTH POLYESTER YARN AND POLYESTER YARN MANUFACTURED BY THIS PROCESS
PROCEDE POUR LA FABRICATION D'UN FIL DE POLYESTER LISSE ET FIL DE POLYESTER FABRIQUE SELON CE PROCEDE

(30) Priorität: 24.10.1986 CH 4239/86
(43) Veröffentlichungstag der Anmeldung: 26.10.1988
(73) Patentinhaber: Rhône-Poulenc Viscosuisse SA, 6020 Emmenbrücke (CH)
(72) Erfinder: SPECKER, Hugo, CH-6204 Sempach Stadt (CH); SCHAFFNER, Paul, CH-6010 Kriens (CH)
(74) Vertreter: Herrmann, Peter Johannes
(86) Internationale Anmeldenummer: CH8700143
(87) Internationale Veröffentlichungsnummer: WO8803185

(56) Entgegenhaltungen:
- EP-A- 0 128 908
- EP-B- 0 128 908
- DE-A- 2 839 672
- DE-A- 2 900 799
- DE-A- 3 146 054
- FR-A- 2 225 553
- FR-A- 2 402 720
- FR-A- 2 414 568
- US-A- 4 049 763
- I. Jacob/H.R. Schröder, Chemiefasern/Textilindustrie 30/82 (1980), S. 114-119
- Béla von Falkai "Synthesefasern", Verlag Chemie, Weinheim (1981), S. 127,128
- WO 84/02357

## Beschreibung

Die vorliegende Erfindung betrifft ein Verfahren zur Herstellung eines glatten, kaltverstreckten, multifilen Filamentfadens aus Polyester-POY sowie einen nach diesem Verfahren hergestellten Faden.

Unter einem glatten multifilen Filamentfaden ist ein nicht texturierter Filamentfaden zu verstehen, welcher seine ungekräuselte flache Form auch nach dem Kochen in Wasser beibehält.

Unter Polyester ist ein thermoplastischer Kunststoff zu verstehen, welcher aus wenigstens 85 Gew.-% Terephthalsäure und Ethylenglykol hergestellt wurde.

Das Polyester-POY (Partial Oriented Yarn) steht für einen Polyesterfaden, mit einem Titer von etwa 50 bis 1200 dtex, welcher bei einer Geschwindigkeit von etwa 2800 bis 4000 m/min schmelzgesponnen wurde.

Mit Kaltverstrecken bezeichnen wir ein Verstrecken bei Fadentemperaturen, welche deutlich unterhalb der Glasumwandlungstemperatur des Polyesters, also deutlich unter 85°C liegen. Zum Beispiel kann die Lieferrolle zum Verstrecken ungeheizt sein oder eine Temperatur bis 70°C haben. Die Verstreckung kann mit oder ohne Verwendung eines Streckstiftes erfolgen.

Unter homogenem Kaltverstrecken soll verstanden werden, dass das Streckverhältnis so hoch gewählt werden muss, dass im verstreckten Faden keine unverstreckten oder weniger hoch als das eingestellte Streckverhältnis verstreckte Stellen vorhanden sein dürfen, was z.B. an den Uster % erkennbar ist, die im allgemeinen < 1,5 sein sollen. Für POY aus dem angegebenen Geschwindigkeitsbereich heisst dies, dass das Streckverhältnis je nach Spinngeschwindigkeit mindestens 1,6 betragen muss.

Unter Heissrelaxation verstehen wir eine durch Temperaturbehandlung mit Temperaturen oberhalb der Glasumwandlungstemperatur ererwirkte Längenabnahme des Fadens. Der Betrag der Längenabnahme wird durch die sogenannte Voreilung VE bestimmt :
V_{L} = Geschwindigkeit des Lieferwerks
V_{A} = Geschwindigkeit des Abzugwerks
Die Herstellung von kaltgestrecktem Polyesterfaden aus mit mehr als 4000 m/min gesponnenem POY ist bekannt (JP-A-53-14 37 28).

Aus der DE-A-28 39 672 ist ein Polyester-Austauschfaden für Celluloseacetat der Art mit einem Abkochschrumpf von 2 bis 6% durch direktes Schnellspinnen bei etwa 4000 m/min, ohne Verwendung eines Streckwerks und ohne Wärmebehandlung bekannt. Darin wird ein Abkochschrumpf kleiner als 2% als extrem niedrig und schwer direkt erzielbar bezeichnet.

Der bekannte Faden hat vor allem den Nachteil, dass er noch einen zu hohen Schrumpf aufweist. Ausserdem muss ein solcher Faden vor der Spulenfärbung geschrumpft und auf perforierte Färbehülsen umgespult werden.

Aufgabe der Erfindung ist es, ein Verfahren zu schaffen, mit welchem ein Faden hergestellt werden kann, der einen extrem niedrigen Schrumpf aufweist und dabei in seinen anderen Eigenschaften einem Celluloseacetat-oder Viscosefaden nahekommt.

Die Aufgabe wird erfindungsgemäss durch das Merkmal des Anspruchs 1 gelöst und ist dadurch gekennzeichnet, dass das Polyester-POY in einem ersten Verfahrensschritt mit einem Streckverhältnis von wenigstens 1,6 homogen kaltverstreckt und in einem zweiten Verfahrensschritt mit einer Voreilung von 10 bis < 20% heissrelaxiert wird.

Im Bereich von 10 bis < 20% Voreilung, bevorzugt 12 bis 18% Voreilung mit gleichzeitiger Wärmebehandlung wird überraschend ein praktisch schrumpffreier Faden erhalten, welcher ein fülliges, weiches, bei nicht mattiertem Polymer seidenglänzendes Flächengebilde mit gutem Fallvermögen liefert.

Der resultierende Faden ist in hervorragender Weise als Austauschmaterial für Celluloseacetat in glatten Flächengebilden geeignet und zeigt eine gute Eignung zum Aufrauhen.

Bei einer Voreilung von weniger als 10% resultiert ein Faden mit einem zu hohen Schrumpf ; bei einer Voreilung von mehr als etwa 20% tritt eine Kräuselung auf, welche für das Einsatzgebiet eines glatten Fadens unerwünscht ist.

Es ist zweckmässig, die trockene Wärmebehandlung bei 140 bis 250°C, bevorzugt bei 200 bis 230°C, insbesondere bei 225°C bei einer Heizerlänge von wenigstens 200 mm durchzuführen.

Es ist jedoch auch möglich, die Wärmebehandlung in einer Flüssigkeit, vorteilhaft in Wasser/Wasserdampf, bei 70 bis 140°C durchzuführen.

Es ist zweckmässig, die Relaxation bei einer Abzugsgeschwindigkeit von 100 bis 1000 m/min, vorzugsweise bei 300 bis 700 m/min auszuführen.

Der nach dem erfindungsgemässen Verfahren hergestellte Faden ist durch sein Festigkeits-Dehnungsdiagramm gekennzeichnet. Die Wiedergabe des vollständigen Festigkeit-Dehnungsdiagrammes hat eine gute Aussagekraft über das mechanische Verhalten des untersuchten Fadens. Darüber hinaus werden die Kennzahlen Anfangsmodul,

Reversibilitätsgrenze, Reissfestigkeit und Reissdehnung aus diesen in bekannter Weise bestimmt, beispielsweise der Anfangsmodul aus der linearen Steigung am Anfang des Diagramms, wobei die Reversibiltätsgrenze der Festigkeit entspricht, ab welcher das Diagramm vom linearen Verlauf abweicht.

Ueblicherweise werden solche Fäden auch durch eine Reihe thermomechanischer Kennzahlen beschrieben, die auf die späteren Verarbeitungsbedingungen oder Gebrauchseigenschaften bezugnehmen. Darunter versteht man die bei definierten Temperautren und Vorspannkräften in Wasser oder Heissluft resultierenden Schrumpfungen (= Längenändenungen) oder Schrumpfkräfte (siehe Erläuterungen zu der Tabelle).

Der erfindungsgemässe Faden muss im einzelnen die folgenden Bedingungen gleichzeitig erfüllen : Er muss einen Anfangsmodul von 200 bis 800 cN/tex, insbesondere von 350 bis 500 cN/tex ; eine Reversibilitätsgrenze von 4 bis 12 cN/tex, insbesondere 6 bis 12 cN/tex ; einen Abkochschrumpf von 0 bis 1,9% ; eine intrinsische Viskosität von 0,60 bis 0,75 dl/g, insbesondere 0,62 bis 0,66 dl/g, gemessen bei 25°C in einem Gemisch von Phenol/Tetrachlorethan 1 : 1 ; einen Thermoschrumpf bei 160°C und 0,1 cN/tex Vorspannkraft von < 2% ; eine bei gleichen Temperatur- und Vorspannkraft-Bedingungen gemessene Schrumpfkraft von 0,1 cN/tex aufweisen.

Der weitgehend ausgeschrumpfte Faden hat den Vorteil, dass er im Falle einer Spulenfärbung direkt, ohne Dämpfen und Umspulen auf eine perforierte Färbehülse gezwirnt werden kann.

Die Erfindung soll anhand von Beispielen näher erläutert werden.

Als Ausgangsmaterial für beide Beispiele dient ein Polyester-POY gemäss dem Oberbegriff des Anspruchs 1 mit einer intrinsischen Viskosität von 0,62 dl/g.

### Beispiel 1 (kontinuierliches Verfahren)

Ein Polyester-POY dtex 100 f 36, produziert bei einer Spinngeschwindigkeit von 3100 m/min, wird auf einer zweistufigen Streckzwirnmaschine in der 1. Stufe bei Raumtemperatur ohne Streckstift im Verhältnis 1 : 1,8 kaltverstreckt und anschliessend in der 2. Stufe mit 10% Voreilung über einen Plattenheizer von 48 cm Länge und einer Heizertemperatur von 225°C geführt. Die Verarbeitungsfadenzugkraft in der 2. Stufe resultiert aus der prozessbedingten Relaxierspannung. Direkt anschliessend erfolgt die Verwirbelung mit ca. 25 Knoten/Meter und die Aufwicklung bei 420 m/min.

### Beispiel 2 (diskontinuierliches Verfahren) (Vergleichsbeispiel)

Ein bei 3100 m/min gesponnenes Polyester-POY dtex 100 f 36 wird bei einer Abzugsgeschwindigkeit von 530 m/min und einem Verhältnis von 1 : 1,8 ohne Streckstift bei Raumtemperatur verstreckt und unmittelbar nach der Streckzone mit ca. 15 Knoten/Meter verwirbelt. In einer zweiten Arbeitsoperation wird der Faden mit 20% Voreilung durch einen geschlossenen Strahlungsheizer von 70 cm Länge bei 225°C Heizertemperatur geführt. Auch hier entspricht die Verarbeitungsfadenzugkraft der prozessbedingten Relaxierspannung. Die Abzugsgeschwindigkeit beträgt 110 m/min.

Die erfindungsgemässen Polyesterfäden werden durch ihre charakteristischen Kurven in den Figuren 2-4 wiedergegeben. Hierbei sind die erhaltenen Kurven vom kontinuierlichen wie auch diskontinuierlichen Herstellungsverfahren praktisch identisch.

Es zeigen :
Fig. 1 Eine schematische Darstellung des erfindungsgemässen Verfahrens
Fig. 2 a-c Festigkeits-Dehnungskurven
   a) PES dtex 84 f 36 ab Cops, ungeschrumpft (Vergleichsbeispiel)
   b) PES mit 10% Voreilung (relaxiert)
   c) PES mit 20% Voreilung (relaxiert)
Fig. 3 a-c Thermoschrumpfkurven an unbelasteten Fäden
   a) PES dtex 84 f 36 ab Cops, ungeschrumpft (Vergleichsbeispiel)
   b) PES mit 10% Voreilung (relaxiert)
   c) PES mit 20% Voreilung (relaxiert)
Fig. 4 a-c Thermoschrumpfkurven an mit 0,1 cN/tex belasteten Fäden
   a) PES dtex 84 f 36 ab Cops, ungeschrumpft (Vergleichsbeispiel)
   b) PES mit 10% Voreilung (relaxiert)
   c) PES mit 20% Voreilung (relaxiert)

In Fig. 1 ist mit der Bezugsziffer 1 ein erstes Lieferwerk 1 bezeichnet. Dem Lieferwerk 1 ist ein zweites Lieferwerk 2 mit einer Separierrolle 2' nachgeschaltet. Ein Heizer 3 ist zwischen dem Lieferwerk 2 und einem Abzugswerk 4 mit einer Separierrolle 4' angeordnet, dem eine Wickeleinheit nachgeschaltet ist. Ein unverstrecktes Polyester-POY 5a wird vom Lieferwerk 1 aufgenommen und wird vom Lieferwerk 2 in einer Streckzone 5b kaltverstreckt. Das Abzugswerk 4 läuft mit einer geringeren Geschwindigkeit als das Lieferwerk 2, wodurch der verstreckte Faden mit einer einstellbaren Voreilung in einer Relaxationszone 5c den Heizer 3 durchläuft. Es resultiert ein heissrelaxierter Faden mit den erfindungsgemässen Eigenschaften.

Deutlich erkennbar sind die ausgeprägten Relaxierschultern der erfindungsgemässen Fäden in Fig. 2 sowie die im Verhältnis zu einem Normalfaden tiefen Schrumpfwerte über den gesamten Temperaturbereich (Fig. 3). Zudem erkennt man in Fig. 4 den markanten Vorspann-Kraft-Einfluss auf die Schrumpfung.

Die Ergebnisse werden der besseren Uebersicht wegen in der folgenden Tabelle zusammengefasst :

Der erfindungsgemässe Faden ist für Webware, Maschenware und besonders für Polware wie Samt, Velour etc. geeignet. Die verbesserten taktilen Eigenschaften sind denjenigen von Celluloseacetat und Viscose sehr ähnlich.

## Patentansprüche

1. Verfahren zur Herstellung eines glatten, kaltverstreckten, multifilen Filamentfadens aus Polyester-POY, dadurch gekennzeichnet, dass das Polyester-POY in einem ersten Verfahrensschritt mit einem Streckverhältnis von wenigstens 1,6 homogen kaltverstreckt und in einem zweiten Verfahrensschritt mit einer Voreilung von 10 bis < 20% heissrelaxiert wird.

2. Verfahren nach Anspruch 1, dadurch gekennzeichnet, dass die Heissrelaxation bei 140 bis 250°C in trockenem Medium erfolgt.

3. Verfahren nach Anspruch 1, dadurch gekennzeichnet, dass die Heissrelaxation bei 70 bis 140°C im nassen Medium erfolgt.

4. Verfahren nach den Ansprüchen 1 bis 3, dadurch gekennzeichnet, dass die Abzugsgeschwindigkeit bei der Heissrelaxation 100 bis 1000 m/min beträgt.

5. Polyester-Filamentfaden hergestellt nach dem Verfahren der Ansprüche 1 bis 4 mit einem Anfangsmodul von 200-800 cN/tex, einer Intrinsische Viskosität (bei 25°C in Phenol/Tetrachlorethan 1:1) von 0,60-0,75 dl/g einem Thermoschrumpf (bei 160°C, 0,1 cN/tex Vorspannkraft) von <2 % und, einem Schrumpfmodul von 1-30 cN/tex dadurch gekennzeichnet, dass der Faden gleichzeitig die folgenden Bedingungen erfüllt :
| | |
|---|---|
| Reversibilitätsgrenze | 4-12 cN/tex |
| Abkochschrumpf | 0-1,9 % |
| Thermoschrumpfkraft (bei 160°C, 0,1 cN/tex Vorspannkraft) | <0.1 cN/tex |

## Claims

1. A method for the production of a flat, cold-drawn, multiple filament yarn made from polyester-POY, characterized in that the polyester-POY is homogeneously cold-drawn in a first step of the method with a draw ratio of at least 1.6 and in that it is heat-relaxed in a second method step with an overfeed of 10 to < 20 %.

2. A method according to claim 1, characterized in that the heat relaxation is effected at 140 to 250°C in a dry medium.

3. A method according to claim 1, characterized in that the heat relaxation is effected at 70 to 140°C in a wet medium.

4. A method according to one of claims 1 to 3, characterized in that during the heat relaxation, the take off speed amounts to 100 to 1000 m/min.

5. A polyester filament yarn produced in accordance with the method of claims 1 to 4 with an initial modulus of 200-800 cN/tex, an intrinsic viscosity (at 25°C in phenol/tetrachloroethane 1:1) 0.60-0.75 dl/g, an thermal shrinkage (at 160°C, 0.1 cN/tex pretensioning force) of < 2 % and a modulus of shrinkage of 1-30cN/tex, characterized in that the yarn does at the same time meet the following conditions:
| | |
|---|---|
| Reversibility limit | 4-12 cN/tex |
| Boiling shrinkage | 0-1,9 % |
| Thermal shrinkage (at 160°C 0.1 cN/tex pretensioning force) | < 0,1 cN/tex |

## Revendications

1. Procédé pour la fabrication d'un multifil polyester-POY, lisse, étiré à froid, caractérisé en ce que dans une première étape le polyester-POY est étiré homogènement à froid avec un rapport d'étirage d'au moins 1,6 et dans une seconde étape est relaxé à chaud avec une avance de 10 à < 20 %.

2. Procédé selon la revendication 1, caractérisé en ce que la relaxation à chaud a lieu de 140° à 250°C dans un milieu sec.

3. Procédé selon la revendication 1, caractérisé en ce que la relaxation à chaud a lieu de 70° à 140°C dans un milieu humide.

4. Procédé selon les revendications 1 à 3, caractérisé en ce que la vitesse de dévidage va de 100 à 1000 m/min lors de la relaxation à chaud.

5. Fil de polyester fabriqué selon le procédé des revendications 1 à 4 d'un module initial de 200-800cN/tex, d'une viscosité intrinsèque de 0,6-0,75 dl/g (à 25°C dans le Phénol/tétrachloréthane 1:1) d'un retrait à la chaleur de < 2% (à 160°, prétension 0.1 cN/tex), et d'un module au retrait de 1-30 cN/tex, caracterisé en ce que le fil remplisse simultanément les conditions suivantes:
| | |
|---|---|
| limite de réversibilité | 4 - 12 cN/tex |
| retrait à l décoction | 0 - 1,9 % |
| force de retrait à la chaleur (à 160°, prétension 0,1 cN/tex) | < 0,1 cN/tex |
